# EUROPÄISCHE PATENTSCHRIFT

(11) **EP 1 609 906 B1**
(45) Veröffentlichungstag und Bekanntmachung des Hinweises auf die Patenterteilung: **24.03.2010**
(21) Anmeldenummer: 05100484.4
(22) Anmeldetag: 26.01.2005
(51) Int. Cl.: D21G 1/00

(54) **Verfahren zum Satinieren einer Papierbahn**
Method for satinizing a paper web
Procédé pour le satinage d'une bande de papier

(30) Priorität: 24.04.2004 DE 102004020069
(43) Veröffentlichungstag der Anmeldung: 28.12.2005
(73) Patentinhaber: Voith Patent GmbH, 89522 Heidenheim (DE)
(72) Erfinder: Cramer, Dirk, 47259 Duisburg (DE); Kohnen, Josef, 47918 Tönisvorst (DE)
(74) Vertreter: Kunze, Klaus

(56) Entgegenhaltungen:
- EP-A- 0 672 785
- EP-A- 0 726 353
- WO-A-01/32982
- WO-A-01/98585
- US-A1- 2002 096 277

## Beschreibung

Die Erfindung betrifft ein Verfahren zum Satinieren einer Papierbahn, die nach einem am Ende eines Produktionsabschnitts erfolgenden Trocknens aufgerollt, zu einem off-line-Kalander transportiert, dort abgerollt und durch den Kalander geführt wird.

Ein derartiges Verfahren verwendet man insbesondere bei der Herstellung von höherwertigen Papieren, nämlich SC-A-Papieren oder sogar SC-A-Plus-Papieren, bei denen an die Qualität der Oberfläche hohe Anforderungen gestellt werden. Insbesondere möchte man Oberflächenqualitäten erzielen, die für eine spätere Bedruckbarkeit im Tiefdruckverfahren ausreicht.

Um eine derartige Qualität sicherzustellen, werden auch heute noch off-line-Kalander mit einer relativ großen Walzenzahl von mindestens zehn Walzen verwendet. Da die off-line-Kalander in der Regel etwas langsamer arbeiten als die sie versorgende Papiermaschine, sind vielfach zwei off-line-Kalander für eine Papiermaschine vorgesehen. Im Gegensatz dazu werden SC-B-Papiere üblicherweise on-line hergestellt, d.h. die Papierbahn wird vor der Aufrollung durch einen 2 x 2-Walzen-Softkalander gefahren. Mit einer derartigen Vorgehensweise läßt sich aber die für SC-A oder SC-A-Plus Papiere gewünschte Oberflächenqualität nicht erreichen.

Bei steigenden Geschwindigkeiten der Papiermaschine müssen die off-line-Kalander entsprechend angepaßt werden, um der Produktion folgen zu können. Man versucht in der Regel, auch ihre Produktionsgeschwindigkeit zu erhöhen. Eine Geschwindigkeitserhöhung hat jedoch zur Folge, daß zum Erreichen der Qualitätsziele, z.B. Glätte, die Linienlast und/oder die Oberflächentemperatur der beheizten Walzen erhöht werden muß. Diese Änderung der Betriebsparameter kann aber negative Auswirkungen haben. Beispielsweise kann sich eine höhere Schwarzsatinage ergeben.

Eine weitere Maßnahme ist die Erhöhung der Walzenzahl auf beispielsweise 12 Walzen. Dies erhöht die Kosten für die Herstellung und den Betrieb des Kalanders.

Im Extremfall kann die Installation eines dritten off-line-Kalanders erforderlich sein. Auch dies erhöht naturgemäß die Kosten zumal hier eine Aufstellfläche für den dritten Kalander bereitgehalten werden muß, die wiederum höhere Gebäudekosten nach sich zieht.

Die WO 01/32982 A beschreibt einen Papierherstellungsprozess in einer Papiermaschine, in der die Papierbahn nach einseitiger Trocknung zunächst einen einseitig wirkenden Inline-Kalander und anschließend einen weiteren, einseitig wirkenden Kalander durchläuft, der auch off-line stehen kann. Nur eine Bahnseite kommt jeweils in Berührung mit der harten Walze.
Die EP-A-0726353 beschreibt die Behandlung einer Papierbahn online mit einem beidseitig wirkenden SoftKalander oder alternativ mit einem Mehrwalzenkalander im Anschluss an eine off-line-Streichmaschine.

Aus der EP-A-0672785 ist zu erfahren, dass eine Papierbahn in einem Kalander kalibriert werden kann.

Der Erfindung liegt die Aufgabe zugrunde, die Satinage in einem off-line-Kalander an steigende Papiermaschinen-Geschwindigkeiten anzupassen.

Die Aufgabe wird bei dem Verfahren der eingangs genannten Art dadurch gelöst, dass die Papierbahn zwischen dem Trocknen und dem Aufrollen in einer mindestens zwei durch je eine harte Walze begrenzten Nips aufweisenden Kalandriereinheit vorsatiniert wird, wobei zuerst eine und dann die andere Seite der Papierbahn an der harten Walze anliegt und wobei der off-line-Kalander einen Wechselnip aufweist.

Mit dieser Vorgehensweise wird die Papierbahn vor dem Aufrollen on-line satiniert, also bereits hier mit einer gewissen Glätte versehen. Diese Glätte geht bei der Zwischenlagerung der Papierbahn auf dem Tambour nicht mehr verloren, d.h. die Papierbahn läuft mit einer erhöhten Glätte in den off-line-Kalander ein. Dementsprechend kann man auch mit Produktionsparametern des off-line-Kalanders, die für eine niedrigere Kalander-Geschwindigkeit gedacht waren, ein zufriedenstellendes Endergebnis des Kalanders erreichen. Durch die Vorsatinage in der on-line-Kalandriereinheit läßt sich also die Geschwindigkeit des off-line-Kalanders erhöhen und somit an eine steigende Geschwindigkeit der Papiermaschine anpassen, ohne daß man eine Verschlechterung der Oberflächenqualität oder sonstige Nachteile, wie z.B. Schwarzsatinage in Kauf nehmen muß. Im Idealfall ist sogar eine Qualitätsverbesserung möglich.

Vorzugsweise wird mindestens eine einen Nip begrenzende Walze auf eine Oberflächentemperatur im Bereich von 60 bis 300°C beheizt. Die Beheizung hat den Vorteil, daß die Papierbahn in der Kalandriereinheit leichter geglättet werden kann. Trotz der relativ hohen Temperaturen ist eine übermäßig große Energiezufuhr an dieser Stelle nicht erforderlich, weil die Papierbahn aufgrund des vor dem Vorsatinieren erfolgenden Trocknens bereits eine relativ hohe Temperatur aufweist. Die Vorsatinage erfolgt also energiesparend.

Bevorzugterweise wird die Papierbahn im Nip mit einer Streckenlast von maximal 1.000 N/mm beaufschlagt. Die Streckenlast wird natürlich in Abhängigkeit vom gewünschten Ergebnis gewählt.

Bevorzugterweise befeuchtet man die Papierbahn nach dem Durchlaufen der Kalandriereinrichtung und vor dem Aufrollen. Wenn die Papierbahn in der Kalandriereinheit nicht nur mit erhöhtem Druck, sondern auch mit erhöhter Temperatur beaufschlagt wird, dann verliert sie Feuchte. Dieser Feuchteverlust wird durch die Befeuchtung ausgeglichen, so daß eine ausreichend feuchte Papierbahn aufgerollt werden kann. Die Befeuchtung hier muß noch nicht einmal übermäßig gleichförmig sein. Die Papierbahn wird auf einen Tambour aufgerollt und bleibt dort zumindest für eine Zeit zwischengelagert, die erforderlich ist, um den vollen Tambour vom Ausgang der Papiermaschine zum off-line-Kalander zu transportieren. Diese Zeit reicht für einen gewissen Feuchtigkeitsausgleich der aufgerollten Papierbahn aus. Nicht auszuschließen ist, daß die Bahn nach dem sie in der beschriebenen Weise in der Vorkalandriereinheit befeuchtet worden ist, auch im Offline-Kalander noch einmal befeuchtet wird, wenn es erforderlich sein sollte.

Bevorzugterweise kalibriert man die Papierbahn in der Kalandriereinheit vor. Dies hat erhebliche Vorteile beim Aufrollen der Papierbahn. Die Wickelqualität steigt, da die Papierbahn nicht nur vorkalandriert, sondern auch profilkorrigiert ist.

Auch ist von Vorteil, wenn man in der Kalandriereinheit mindestens zwei Soft-Nips, die durch je eine weiche und eine harte Walze gebildet sind, zwei Hart-Nips, die je durch zwei harte Walzen gebildet sind, zwei Breitnips, die durch je eine Schuhwalze und eine Walze gebildet sind, oder eine Kombination von mindestens zwei dieser Nip-Arten verwendet. Der Begriff "harte" Walze und "weiche" Walze ist hier relativ zu verstehen. Eine weiche Walze hat eine Oberfläche, die weicher ist als die Oberfläche einer harten Walze. Für weiche Walzen verwendet man in der Regel einen Oberflächenbezug aus einem elastomeren Kunststoff. Mit einem Soft-Nip läßt sich eine bessere Glätte erzeugen. Mit einem Hart-Nip läßt sich eine bessere Profilkorrektur erzeugen. Ein Soft-Nip erlaubt eine Glättung mit einem relativ geringen Volumenverlust. Der Fachmann wird die geeignete Nip-Art unter Beachtung der gegebenen Randbedingungen leicht herausfinden können.

Vorzugsweise wird die Papierbahn vor dem Einlaufen in die Kalandriereinheit und/oder beim Durchlaufen der Kalandriereinheit befeuchtet. Damit ist man nicht mehr darauf angewiesen, daß die Papierbahn nach dem Trocknen genau die Zielfeuchte hat, die zum Vorsatinieren erforderlich ist. Durch die Zugabe von Feuchtigkeit beim Vorsatinieren läßt sich die Glätte an der Oberfläche der Papierbahn in der Regel steigern.

Auch ist von Vorteil, wenn man die Zweiseitigkeit der Papierbahn in der Kalandriereinheit auf ein vorbestimmtes Maß vermindert. In diesem Fall muß man beim Durchlaufen des off-line-Kalanders der Zweiseitigkeit nicht mehr eine so große Aufmerksamkeit schenken. In diesem Fall kann es zum Beispiel möglich sein, daß man die Zahl der Nips vor und nach dem Wechselnip im off-line-Kalander angleicht und so die Zahl der Walzen insgesamt vermindern kann.

Auch ist von Vorteil, wenn man in der Kalandriereinheit Walzen gleicher Bauart wie im off-line-Kalander verwendet. In diesem Fall können Reservenwalzen in der Kalandriereinheit und im off-line-Kalander gemeinsam genutzt werden, was die Vorratshaltung und damit die Kosten senken hilft.

Die Erfindung wird im folgenden anhand eines bevorzugten Ausführungsbeispiels in Verbindung mit der Zeichnung beschrieben. Hierin zeigt
- die einzige Figur: eine schematische Darstellung der Vorgehensweise zum Satinieren einer Papierbahn.

Eine Papierbahn 1, die in einer nur schematisch dargestellten Papiermaschine 2 hergestellt und in einer Trockengruppe 3 getrocknet wird, wird, wenn es sich um höherwertiges Papier, wie SC-A- oder SC-A-Plus-Papier handelt, in einer Aufrollung 4 auf einen Tambour 5 aufgerollt. Der Tambour 5 wird dann, wie dies durch einen gestrichelt gezeichneten Transportweg 6 dargestellt ist, zu einer Abwicklung 7 transportiert. In der Abwicklung 7 wird die Papierbahn 1 vom Tambour 5 abgewickelt und durch einen Kalander 8 geleitet, der im vorliegenden Fall zehn Walzen 9 bis 18 aufweist. Von den zehn Walzen sind die Oberwalze 9 und die Unterwalze 18 als elastische Walzen ausgebildet. Auch die Zwischenwalzen 11, 13, 14 und 16 sind als elastische Walzen ausgebildet, die auch als weiche Walzen bezeichnet werden. Sie weisen einen Belag 19 aus einem Kunststoff auf.

Zwischen jeweils einer weichen Walze 9, 11, 13, 14, 16, 18 und einer harten Walze 10, 12, 15, 17 ist ein sogenannter weicher Nip 20 gebildet. Zwischen den beiden weichen Walzen 13, 14 ist ein Wechselnip gebildet. Vor dem Durchlaufen des Wechselnips liegt die Unterseite der Papierbahn 1 an einer harten Walze an. Nach dem Durchlaufen des Wechselnips 21 liegt die Oberseite der Papierbahn 1 an einer harten Walze an, so daß eine beidseitige Glättung erzielt werden kann.

Der Kalander 8 ist langsamer als die Papiermaschine 2, d.h. er arbeitet mit einer geringeren Geschwindigkeit. Zudem entstehen Zeitverluste durch das Einlegen des Tambours in die Abrollung 7 und das Herausnehmen eines Tambours aus der Aufrollung 22. Dementsprechend sind für eine Papiermaschine 2 in der Regel zwei Kalander 8 vorgesehen.

Wenn nun die Geschwindigkeit der Papiermaschine 2 steigt, dann würden bei ansonsten unveränderten Arbeitsgeschwindigkeiten der Kalander 8 auch die beiden Kalander nicht ausreichen. Um einen dritten Kalander zu vermeiden, muß daher die Arbeitsgeschwindigkeit des Kalanders 8 erhöht werden. Dies hat jedoch zur Folge, daß zur Erreichung der Qualitätsziele, wie Rauhigkeit und Glätte, die Linienlast und/oder die Oberflächentemperatur der beheizten, harten Walzen 10, 12, 15, 17 erhöht werden muß. Dies kann aber andere Nachteile zur Folge haben, beispielsweise eine höhere Schwarzsatinage.

Eine Alternative besteht darin, die Anzahl der Walzen im Kalander 8 von zehn auf zwölf zu erhöhen.

Um diese Maßnahmen nicht treffen zu müssen, ist nun zwischen der Trockengruppe 3 der Papiermaschine 2 und der Aufrollung 4 eine Kalandriereinheit 23 angeordnet, die im vorliegenden Fall zwei Walzenstapel 24, 25 mit jeweils zwei Walzen aufweist. Jeder Walzenstapel weist eine weiche Walze 26, 28 und eine harte, beheizte Walze 27, 29 auf, wobei die Papierbahn so durch die beiden Walzenstapel 24, 25 geführt wird, daß zunächst die Oberseite an der harten Walze 27 und dann die Unterseite an der harten Walzen 29 anliegt. Natürlich kann die Reihenfolge der Walzen auch umgekehrt sein.

In der Kalandriereinrichtung 23 wird die Papierbahn 1 mit Linienlasten von 10 bis 1.000 N/mm beaufschlagt. Dadurch erfolgt eine Vorsatinage oder Vorglättung. Gleichzeitig erfolgt auch eine gewisse Kalibrierung. Die Kalibrierung kann vor allem dann bewirkt werden, wenn in einem der Walzenstapel 24, 25 eine weiche Walze 26, 28 durch eine nicht näher dargestellte harte Walze ersetzt wird. Bei der nicht näher dargestellten harten Walze kann es sich um eine Profilierungswalze vom Typ Nipco oder Nipcorect handeln. Zur Kalibirierung können aber auch externe Mittel herangezogen werden, z.B. eine Induktivheizung.

Natürlich kann man zur Vorsatinage in der Kalandriereinheit 23 auch mehr als die beiden dargestellten Nips verwenden. Dies läßt sich beispielsweise dadurch realisieren, daß man die Walzenstapel 24, 25 mit mehr als nur zwei Walzen ausführt oder eine entsprechend größere Anzahl von Walzenstapeln hintereinander anordnet.

Der Kalandriereinheit 23 ist eine Nachfeuchtungseinheit 30 nachgeschaltet, die die Papierbahn 1 nachfeuchtet, wenn dies erforderlich ist. Die Papierbahn verliert in der Kalandriereinheit 23 in der Regel eine gewisse Feuchtigkeit, so daß man für optimale Bedingungen im Kalander 8 eine Feuchtigkeitserhöhung vornehmen sollte.

Vor der Kalandriereinheit 23 ist eine Auffeuchtungseinrichtung 31 angeordnet, die die aus der Trockengruppe 3 der Papiermaschine 2 kommende und mit einer relativ hohen Temperatur versehene Papierbahn 1 auffeuchtet. Natürlich können auch in der Kalandriereinheit 23 noch Befeuchtungseinrichtungen vorhanden sein, auch wenn dies nicht näher dargestellt ist.

Die beheizten, harten Walzen 27, 29 in der Kalandriereinheit können mit Oberflächentemperaturen im Bereich von 60 bis 300°C betrieben werden. Anstelle der dargestellten weichen Nips können, wie dies oben bereits erwähnt worden ist, auch ein oder mehrere harte Nips oder auch ein Breitnip verwendet werden, der durch eine Walze und eine Schuhwalze gebildet ist.

Auch wenn dies aufgrund der nicht maßstäblichen Darstellung nicht deutlich zu erkennen ist, kann vorgesehen sein, daß man beispielsweise die harten Walzen 27, 29 aus der Kalandriereinheit 23 mit den harten Walzen 10, 12, 15, 17 des Kalanders 8 austauscht. Auch die weichen Walzen 26, 28 können identisch zu den beiden Endwalzen 9, 18 des Kalanders 8 ausgebildet sein.

Mit der dargestellten Vorgehensweise bleiben die Kalandrierbedingungen im off-line-Kalander 8 moderat oder können sogar reduziert werden. Die Korrektur der Zweiseitigkeit kann bereits in der Kalandriereinheit 23 erfolgen, also on-line, so daß man auf diesen Punkt beim Durchlaufen des Kalanders 8 nicht mehr so stark achten muß. Die Wickelqualität in der Aufrollung 4 steigt, da die Papierbahn 1 bereits vorkalandriert und profilkorrigiert ist. Reservewalzen können im Kalander 8 und in der Kalandriereinheit 23 gemeinsam genutzt werden.

Die Ausfallzeiten der Linie aufgrund von eventuellen Kalanderproblemen werden geringer, da man immer eine Ausweichmöglichkeit hat.

Selbst wenn sämtliche Kalander 8 ausfallen sollten, könnte man immer noch ein zweites Produkt mit einer niedrigeren Qualität on-line in der Kalandriereinheit 23 produzieren.

## Patentansprüche

1. Verfahren zum Satinieren einer Papierbahn (1), die nach einem am Ende eines Produktionsabschnitts erfolgenden Trocknens aufgerollt, zu einem off-line-Kalander (8) transportiert, dort abgerollt und durch den Kalander (8) geführt wird, **dadurch gekennzeichnet, daß** die Papierbahn (1) zwischen dem Trocknen und dem Aufrollen in einer mindestens zwei durch je eine harte Walze (27, 29) begrenzten Nips aufweisenden Kalandriereinheit (23) vorsatiniert wird, wobei zuerst eine und dann die andere Seite der Papierbahn an der harten Walze (27, 29) anliegt und wobei der off-line-Kalander (8) einen Wechselnip (21) aufweist.

2. Verfahren nach Anspruch 1, **dadurch gekennzeichnet, daß** mindestens eine den Nip begrenzende Walze (27, 29) auf eine Oberflächentemperatur im Bereich von 60 bis 300°C beheizt wird.

3. Verfahren nach Anspruch 1 oder 2, **dadurch gekennzeichnet, daß** man die Papierbahn (1) im Nip mit einer Streckenlast von maximal 1.000 N/mm beaufschlagt.

4. Verfahren nach einem der Ansprüche 1 bis 3, **dadurch gekennzeichnet, daß** man die Papierbahn (1) nach dem Durchlaufen der Kalandriereinrichtung (23) und vor dem Aufrollen befeuchtet.

5. Verfahren nach einem der Ansprüche 1 bis 4, **dadurch gekennzeichnet, daß** man die Papierbahn (1) in der Kalandriereinheit (23) vorkalibriert.

6. Verfahren nach einem der Ansprüche 1 bis 5, **dadurch gekennzeichnet, daß** man in der Kalandriereinheit (23) mindestens zwei Soft-Nips, die durch je eine weiche und eine harte Walze (26, 27; 28, 29) gebildet sind, zwei Hart-Nips, die durch je zwei harte Walzen gebildet sind, zwei Breitnips, die durch je eine Schuhwalze und eine Walze gebildet sind, oder eine Kombination von mindestens zwei dieser Nip-Arten verwendet.

7. Verfahren nach einem der Ansprüche 1 bis 6, **dadurch gekennzeichnet, daß** die Papierbahn (1) vor dem Einlaufen in die Kalandriereinheit (23) und/oder beim Durchlaufen der Kalandriereinheit (23) befeuchtet wird.

8. Verfahren nach einem der Ansprüche 1 bis 7, **dadurch gekennzeichnet, daß** man die Zweiseitigkeit der Papierbahn (1) in der Kalandriereinheit (23) auf ein vorbestimmtes Maß vermindert.

9. Verfahren nach einem der Ansprüche 1 bis 8, **dadurch gekennzeichnet, daß** man in der Kalandriereinheit (23) Walzen gleicher Bauart wie im off-line-Kalander (8) verwendet.

## Claims

1. Method for calendering a paper web (1), which is wound after drying performed at the end of a production section, transported to an off-line calender (8), unwound there and passed through the calender (8), **characterized in that** the paper web (1) is pre-calendered between drying and winding in a calendering unit (23) exhibiting at least two nips each defined by a hard roller (27, 29), in which first one and then the other side of the paper web lies against the hard roller (27, 29) and in which the off-line calendar (8) has a change-over nip (21).

2. Method according to Claim 1, **characterized in that** at least one roller (27, 29) defining the nip is preferably heated to a surface temperature in the range from 60 to 300°C.

3. Method according to Claims 1 or 2, **characterized in that** the paper web (1) is preferably subjected to a line load not exceeding 1,000 N/mm in the nip.

4. Method according to one of Claims 1-3, **characterized in that** the paper web (1) is preferably moistened after passing through the calendering device (23) and before winding.

5. Method according to one of Claims 1-4, **characterized in that** the paper web (1) is pre-calibrated in the calendering unit (23).

6. Method according to one of Claims 1-5, **characterized in that** at least two soft nips, each comprising a soft roller and a hard roller (26, 27; 28, 29), two hard nips, each comprising two hard rollers, two broad nips, each comprising a shoe roller and a roller, or a combination of at least two of these types of nip, are used in the calendering unit (23).

7. Method according to one of Claims 1-6, **characterized in that** the paper web (1) is preferably moistened before it enters the calendering unit (23) and/or as it passes through the calendering unit (23).

8. Method according to one of Claims 1-7, **characterized in that** the two-sidedness of the paper web (1) in the calendering unit (23) is reduced to a predetermined extent.

9. Method according to one of Claims 1-8, **characterized in that** rollers of identical design to those in the off-line calender (8) are used in the calendering unit (23).

## Revendications

1. Procédé pour satiner une nappe de papier (1) qui est enroulée à la fin d'un séchage qui réalise un tronçon de production, est transportée sur une calandre (8) hors ligne pour y être enroulée et guidée par la calandre (8),
**caractérisé en ce que**
la nappe de papier (1) est pré-satinée entre le séchage et l'enroulement dans une unité de calandrage (23) qui présente au moins deux interstices délimités chacun par un cylindre dur (27, 29), un côté de la nappe de papier et ensuite l'autre côté de la nappe de papier reposant sur les cylindres durs (27, 29), la calandre (8) hors ligne présentant un interstice d'échange (21).

2. Procédé selon la revendication 1, **caractérisé en ce qu'**au moins un cylindre (27, 29) qui délimite l'interstice est chauffé à une température de surface comprise dans la plage de 60 à 300°C.

3. Procédé selon les revendications 1 ou 2, **caractérisé en ce que** la nappe de papier (1) subit dans l'interstice une charge de traction d'au plus 1 000 N/mm.

4. Procédé selon l'une des revendications 1 à 3, **caractérisé en ce que** la nappe de papier (1) est humidifiée après avoir traversé le dispositif de calandrage (23) et avant d'être enroulée.

5. Procédé selon l'une des revendications 1 à 4, **caractérisé en ce que** la nappe de papier (1) est pré-calibrée dans l'unité de calandrage (23).

6. Procédé selon l'une des revendications 1 à 5, **caractérisé en ce que** deux interstices mous formés chacun par un cylindre mou et un cylindre dur (26, 27; 28, 29), deux interstices durs formés par deux cylindres durs, deux interstices larges formés chacun par un cylindre de sabot et un cylindre ou une combinaison d'au moins deux de ces types d'interstices sont utilisés dans l'unité de calandrage (23).

7. Procédé selon l'une des revendications 1 à 6, **caractérisé en ce qu'**avant d'entrer dans l'unité de calandrage (23) et/ou pendant qu'elle traverse l'unité de calandrage (23), la nappe de papier (1) est humidifiée.

8. Procédé selon l'une des revendications 1 à 7, **caractérisé en ce que** dans l'unité de calandrage (23), la différence entre les faces de la nappe de papier (1) est diminuée à une valeur prédéterminée.

9. Procédé selon l'une des revendications 1 à 8, **caractérisé en ce que** des cylindres de même structure que dans la calandre (8) hors ligne sont utilisés dans l'unité de calandrage (23).
